# EUROPÄISCHE PATENTSCHRIFT

(11) **EP 0 726 613 B1**
(45) Veröffentlichungstag und Bekanntmachung des Hinweises auf die Patenterteilung: **01.03.2000**
(21) Anmeldenummer: 95114277.7
(22) Anmeldetag: 12.09.1995
(51) Int. Cl.: H01R 4/02, H01R 43/02, H01H 11/04

(54) **Vormaterial und Verfahren zur Herstellung von Vormaterial und Halbzeug für elektrische Kontakte**
Preform material and manufacturing process of preform material and semi-finished products for electrical contacts
Ebauche et procédé pour la fabrication d'ébauches et de produits semi-finis pour des contacts électriques

(30) Priorität: 09.02.1995 DE 19504144
(43) Veröffentlichungstag der Anmeldung: 14.08.1996
(73) Patentinhaber: W.C. Heraeus GmbH & Co. KG, 63450 Hanau (DE)
(72) Erfinder: Wolf, Heinrich, D-63571 Hailer (DE); Feldmer, Dieter, D-61130 Nidderau (DE); Schnabl, Rudolf, D-63546 Hammersbach (DE)
(74) Vertreter: Kühn, Hans-Christian

(56) Entgegenhaltungen:
- EP-A- 0 300 197
- EP-A- 0 301 218
- EP-A- 0 570 662
- US-A- 2 688 574

## Beschreibung

Die Erfindung betrifft ein Vormaterial zur Herstellung elektrischer Kontakte durch Verbinden mit einem elektrisch leitfähigen, im wesentlichen aus Kupfer bestehenden Kontaktträger-Band mittels Widerstandserwärmung, wobei das Vormaterial als Metallband mit Kontaktbereich ausgebildet ist, welches an seiner mit dem Kontaktträger-Band verbindbaren Bandunterseite eine Beschichtung aus einem Werkstoff aufweist, der im wesentlichen aus Silber besteht, wobei der Schmelzpunkt des Werkstoffes der Beschichtung unterhalb des Schmelzpunkts des Metallbandes liegt und ein Verfahren zur Herstellung von Vormaterial und von Halbzeug für elektrische Kontakte.

Aus EP-A- 300 197 ist das Hartlöten eines Kontaktplättchens mit Hartlotwarze auf der Unterseite auf einem Kontaktträger bekannt.

Aus der DE-C-42 16 224 = EP-A-570 662 ist ein Vormaterial zur Herstellung elektrischer Kontakte, beispielsweise Relais-Kontakte, bekannt, bei dem das Vormaterial als Metallband mit einem Kontaktbereich ausgebildet ist, das durch Verschweißen mit einem elektrisch leitfähigen Kontaktträger auch mit einer elektrischen Leitfähigkeit von mehr als 15 m/(Ohm x mm²) bzw. mehr als (15 S x 10⁶)/m mittels Widerstandserwärmung verbunden wird; der Kontaktträger besteht im wesentlichen aus Kupfer; die Bandoberflächenseite des mit Kontaktbereich versehenen Metallbandes weist strangartige Vorsprünge als Schweißwarzen auf, die eine Beschichtung haben, die im wesentlichen aus Silber besteht, wobei der Schmelzpunkt des Werkstoffs der Beschichtung unterhalb des Schmelzpunktes des Metallbandes liegt; das Metallband besteht im wesentlichen aus Nickel, wobei der eigentliche Kontaktbereich auf der Basis einer Gold-Legierung oder Silber-Palladium-Legierung gebildet ist.

Im Zuge zunehmender Miniaturisierung von Bauelementen und zugehörigen Kontakten erweist sich die Anordnung von mehreren zueinander parallelen Vorsprüngen als problematisch.

Es stellt sich die Aufgabe, ein Metallband als Vormaterial zur Herstellung elektrischer Kontakte anzugeben, das ein Kontaktprofil geringer Profilbreite aufweist und zur Widerstandsverschweißung auf ein Kontaktträger-Band hoher elektrischer Leitfähigkeit von mehr als 15 m/(Ohm x mm²), wie sie beispielsweise bei Kupfer vorliegt, geeignet ist.

Weiterhin besteht die Aufgabe, ein Verfahren zur Herstellung des Metallbandes als Vormaterial anzugeben.

Darüberhinaus soll ein Verfahren zur Herstellung eines Halbzeuges für elektrische Kontakte angegeben werden, bei dem das Metallband als Vormaterial mit dem Kontaktträger-Band hoher Leitfähigkeit verbunden wird.

Die Aufgabe wird hinsichtlich des Vormaterials durch die kennzeichnenden Merkmale des Anspruchs 1 gelöst.

Vorteilhafte Ausgestaltungen des Vormaterials sind in den Ansprüchen 2 und **3** angegeben.

In einer bevorzugten Ausführungsform besteht der Kernbereich des Metallbandes im wesentlichen aus Nickel; es ist jedoch auch möglich, einen Kernbereich aus einer Kupfer-Nickel-Legierung vorzusehen.

Hinsichtlich des Verfahrens zur Herstellung eines Vormaterials wird die Aufgabe durch die kennzeichnenden Merkmale des Anspruchs **4** gelöst.

Vorteilhafte Ausgestaltungen des Verfahrens zur Herstellung von Vormaterial sind in den Ansprüchen **5 bis 7** angegeben.

Als vorteilhaft erweist sich die verhältnismäßig einfache Beschichtung der Vorsprünge durch Walzplattieren.

Der Kontaktbereich für den späteren Arbeitskontakt besteht vorzugsweise aus einer Gold- bzw. einer Silber-Palladium-Legierung; er kann in vorteilhafter Weise zusammen mit der Beschichtung der Vorsprünge durch Walzplattieren aufgebracht werden.

Hinsichtlich des Verfahrens zur Herstellung eines Halbzeugs für elektrische Kontakte wird die Aufgabe durch die kennzeichnenden Merkmale des Anspruchs **8** gelöst.

Als besonders vorteilhaft ergibt sich aufgrund des einzelnen strangartigen Vorsprungs eine Energieersparnis beim Schweißvorgang aufgrund des verringerten Schweißstroms gegenüber mehreren Vorsprüngen sowie eine höhere Standzeit der zugehörigen Elektroden.

Im folgenden ist der Gegenstand der Erfindung anhand der Figuren 1a, 1b, 1c, 2a, 2b und 2c näher erläutert.
Figur 1a zeigt im Querschnitt das mit Kontaktbereich versehene Metallband als Vormaterial, wobei die mit einem strangartigen Vorsprung versehene Bandoberflächenseite mit einem Werkstoff beschichtet ist, der im wesentlichen aus Silber besteht;
Figur 1b zeigt im Querschnitt das in der Elektrodenvorrichtung eingesetzte Vormaterial, wobei ebenfalls das Kontaktträger-Band im Querschnitt erkennbar ist; zwecks besserer Übersicht ist die Elektrodenvorrichtung nur teilweise dargestellt.
Figur 1 c zeigt den Kontaktprofilstrang nach seiner Verbindung mit dem Kontaktträger als Halbzeug für elektrische Kontakte;
Figur 2a zeigt im Querschnitt das mit Kontaktbereich versehene Metallband, welches an seiner dem Kontaktträger zugewandten Seite mit einer Silber-Beschichtung versehen ist;
Figur 2b zeigt das in die Elektrodenvorrichtung eingespannte Metallband, wobei auch das Kontaktträger-Band im Bereich der unteren Elektrode sichtbar ist; die Elektrodenvorrichtung ist zwecks besserer Übersicht nur teilweise dargestellt.
Figur 2c zeigt den Kontaktprofilstrang als Halbzeug nach der Verbindung des Metallbandes mit dem Metallträger.

Figur 1a zeigt als Vormaterial das Metallband 1, dessen Schweißhilfsträger bzw. Kernbereich 2 im wesentlichen aus Nickel oder einer Kupfer-Nickel-Basis-Legierung besteht; vorzugsweise wird eine Legierung mit einem Nickel-Anteil von 30 Gewichts-%, einem Eisen-Anteil von ca. 1 Gewichts-% sowie Rest Kupfer eingesetzt; in einer weiteren bevorzugten Ausführungsform besteht der Kernbereich 2 des Metallbandes aus einer Legierung mit einem Nickel-Anteil von 9 Gewichts-%, einem Zinn-Anteil von 2 Gewichts-% sowie Rest Kupfer. Auf der Oberseite des Kernbereichs 2 befindet sich der eigentliche Kontaktbereich 3 für den späteren Arbeitskontakt, der im wesentlichen aus Edelmetall, vorzugsweise aus einer Gold-Legierung oder Silber-Palladium-Legierung besteht. Die Bandunterseite 4 des Kernbereichs 2 weist in ihrer Mitte einen Vorsprung 5 als Schweißwarze auf, wobei die gesamte Bandunterseite 4 mit einer Beschichtung versehen ist, die im wesentlichen aus Silber besteht.

Die Herstellung eines solchen Metallbandes ist aus der DE-C-42 16 224 bekannt.

Sowohl der Kernbereich 2, als auch der Kontaktbereich 3 des Metallbandes 1 weisen im Querschnitt gesehen einen trapezförmigen Außenumfang auf, wobei sich die Profilbreite in Richtung Vorsprung 5 stetig vergrößert.

Figur 1b zeigt das auf Kontaktträger-Band 8 aufgesetzte Metallband 1 in einer Elektrodenvorrichtung; die auf dem strangartigen Vorsprung 5 befindliche Beschichtung 6 liegt dabei direkt auf der Oberfläche des Kontaktträger-Bandes 8 auf. Der Schweiß-Stromkreis wird über die nur teilweise dargestellten Elektroden 9 und 10 geschlossen, wobei Elektrode 9 eine im Querschnitt gesehen trapezförmige Ausnehmung 11 aufweist, in welcher das Metallband mit seiner Oberseite formschlüssig eingebracht ist, so daß das Metallband 1 mit seinem beschichteten Vorsprung 5 exakt ausgerichtet auf der Oberfläche 12 des Kontaktträger-Bandes 8 ruht; der Schweiß-Stromkreis ist zwecks besserer Übersicht hier nicht dargestellt. Anhand der Figur 1b ist erkennbar, daß sich im Schweiß-Stromkreis die Stromdichte vom Metallband 1 ausgehend im Bereich des Vorsprunges 5 in Richtung zum Kontaktträger 8 zunehmend erhöht, wodurch auch eine zunehmende Wärmeleistung im Bereich des in der Profilbreite sich verringernden Vorsprungs 5, bzw. im Bereich des benachbarten Kontaktträgers entsteht; somit wird eine zunehmend höhere Wärmeleistung im Bereich des Vorsprungs erzielt, so daß die Beschichtung 6 in der Anfangsphase eines Schweiß-Strom-Impulses zum Schmelzen gebracht werden kann, worauf das Material der Beschichtung dann aufgrund der Preßwirkung der Elektroden 9, 10 in den Bereich des Kontaktträgers 8 gedrückt wird, und einen großflächigen Schmelzsee bis zum Rand des Metallbandes 1 bildet, der nach der Erstarrung einen optimalen Kontaktstromdurchgang bietet; d.h., daß die Beschichtung 6 in der Anfangsphase des Schweiß-Strom-Impulses zum Schmelzen gebracht wird und daß das Beschichtungsmaterial mit dem im wesentlichen aus Kupfer bestehenden Material des Kontaktträgers eine Legierung bildet, die im wesentlichen aus Silber und Kupfer besteht; als Material für das Kontaktträger-Band sind neben Kupfer auch Kupfer-Legierungen geeignet, wie z.B. Bronze, Neusilber, Kupfer-Eisen-Legierung oder Kupfer-Beryllium-Legierung.

Figur 1c zeigt im Querschnitt einen Kontaktprofilstrang, nach dem er den in Figur 1b teilweise dargestellte Elektrodenvorrichtung verlassen hat und mit dem darunter liegenden Kontaktträger-Band 8 elektrisch und mechanisch fest verbunden ist; anhand Figur 1c ist auf einfache Weise erkennbar, daß die ursprünglich auf der Bandunterseite 4 des Metallbandes befindliche Beschichtung 6 sich von dem Vorsprung 5 und den benachbarten Bereichen der Unterseite 4 entfernt hat und zusammen mit dem Kupfer im Bereich der Oberfläche 12 des Kontaktträgers 8 einen mittels Schmelzvorgang durch Widerstandserwärmung gebildeten Verbindungsbereich zwischen Kontaktträger-Band 8 und Metallband 1 aufweist; während des eigentlichen Schweißvorganges wird durch Einwirkung des elektrischen Stromes die mit Ziffer 13 bezeichnete Berührungsverbindungsstelle gemäß Figur 1b so hoch erwärmt, bis sich das Silber aus dem Bereich der Beschichtung 6 und das Kupfer aus dem Oberflächenbereich des Kontaktträgers 8 miteinander legieren und durch Einstellung der Schweißparameter eine neue Legierung 14 entsteht, die dem Eutektikum für eine Legierung mit 28 Gewichts-% Kupfer, Rest Silber (AgCu28) mit einem Schmelzpunkt bei 779°C entspricht, bzw. sehr naheliegt; beim Aufschmelzen dieser Legierung erstreckt sich gegebenenfalls je nach der Länge des Schweißintervalls die gebildete Legierung weitgehend über die gesamte Breite der Unterseite 4 des Metallbandes 1.

Figur 2a zeigt ein Metallband 1' als Vormaterial, das im wesentlichen so ähnlich aufgebaut ist, wie das anhand Figur 1a beschriebene; im Gegensatz zu Figur 1a weist jedoch die Bandunterseite 4' zwei strangförmige Rillen, bzw. Vertiefungen 16, 17 auf, zwischen denen der aus Figur 1a bekannte strangartige Vorsprung 5 angeordnet ist. Die Vertiefungen 16, 17 sind geometrisch so ausgebildet, daß sie durch das Volumen des Schmelzsees 14 beim Aufschweißen auf das Kontaktträger-Band 8 ausgefüllt werden und somit ein seitliches Ausquellen der gebildeten Legierung verhindern. Als Werkstoff für den Kernbereich 2, bzw. Schweißhilfsträger werden ebenfalls vorzugsweise Nickel oder eine Kupfer-Nickel-Basis-Legierung eingesetzt.

Anhand Figur 2b ist der Einsatz des Metallbandes 1' in der Elektrodenvorrichtung dargestellt, wobei das Metallband 1' im Bereich des Vorsprungs 5 direkt mit der Beschichtung 6 auf der Oberfläche 12 des Kontaktträgerbandes 8 aufliegt. Die beiden Elektroden 9, 10 sind nur teilweise dargestellt, wobei die Elektrodenvorrichtung zwecks besserer Übersicht weggelassen wurde. Anhand Figur 2b ist auch die trapezförmige Ausnehmung 11 der Elektrode 8 zur formschlüssigen Aufnahme des Metallbandes 1' erkennbar.

Figur 2c zeigt im Querschnitt einen Kontaktprofilstrang, nachdem er die in Figur 2b dargestellte Elektrodenvorrichtung verlassen hat und das Metallband 1' mit dem Kontaktträger-Band 8 elektrisch und mechanisch fest durch Verschweißen verbunden ist. Während des Schweißvorganges wird durch Einwirkung des elektrischen Stromes die mit Ziffer 13 bezeichnete Berührungs-Verbindungsstelle zwischen Vorsprung 5 mit Silber-Beschichtung 6 und Kontaktträger 8 so stark erwärmt, daß sich das Silber aus dem Beschichtungsbereich des Vorsprunges und anschließend auch aus den strangförmigen Vertiefungen 16, 17 verflüssigt, bis das Silber aus dem Beschichtungsbereich und das Kupfer aus dem Kontaktträger-Band 8 miteinander legieren und somit eine Legierung entsteht, die der eutektischen Legierung mit 28 Gewichts-% Kupfer, Rest Silber mit einem Schmelzpunkt bei 779°C entspricht oder sehr naheliegt.

Das Kontaktträger-Band besteht vorzugsweise aus Kupfer, es ist jedoch auch möglich, Kupfer-Legierungen wie z.B. Bronze, Neusilber CuFe₂ oder CuBe als Werkstoff für das Kontaktträger-Band einzusetzen.

## Patentansprüche

1. Vormaterial zur Herstellung elektrischer Kontakte durch Verbinden mit einem elektrisch leitfähigen, im wesentlichen aus Kupfer bestehenden Kontaktträger-Band (8) mittels Widerstandserwärmung, wobei das Vormaterial als Metallband (1) mit Kontaktbereich (3) ausgebildet ist, welches einen Kernbereich (2) aus Nickel oder aus einer Kupfer-Nickel-Basis-Legierung aufweist und an seiner mit dem Kontaktträger-Band (8) verbindbaren Bandunterseite (4) eine Beschichtung (6) aus einem Werkstoff aufweist, der im wesentlichen aus Silber besteht, wobei der Schmelzpunkt des Werkstoffes der Beschichtung unterhalb des Schmelzpunkts des Metallbandes (1) liegt, dadurch gekennzeichnet, daß die Beschichtung (6) auf eine einzigen strangartigen Vorsprung (5) der Bandunterseite (4, 4') des Metallbandes (1, 1') wenigstens im Bereich von dessen Spitze aufgebracht ist, wobei das Verhältnis der Schichtdicke des aufgebrachten Werkstoffs der Beschichtung zu der vom Talboden der Bandunterseite bis zur Spitze des Vorsprungs gemessenen Höhe ein Verhältnis im Bereich von 1:2 bis 1:10 aufweist.

2. Vormaterial nach Anspruch 1, dadurch gekennzeichnet, daß die Kupfer-Nickel-Basis-Legierung einen Nickel-Anteil im Bereich von 9 bis 70 Gewichts-% aufweist.

3. Vormaterial nach Anspruch 1 oder 2, dadurch gekennzeichnet, daß die Kupfer-Nickel-Basis-Legierung einen Zinn-Anteil im Bereich von 2 bis 10 Gewichts-% aufweist.

4. Verfahren zur Herstellung eines Vormaterials nach einem der Ansprüche 1 bis 3, dadurch gekennzeichnet, daß die Beschichtung (6) auf den durch Walzen erstellten Vorsprung (5) des Metallbandes (1) aufgebracht wird.

5. Verfahren nach Anspruch 4, dadurch gekennzeichnet, daß die Beschichtung durch galvanische Abscheidung aufgebracht wird.

6. Verfahren nach Anspruch 4, dadurch gekennzeichnet, daß die Beschichtung durch Vakuumbeschichtung aufgebracht wird.

7. Verfahren zur Herstellung eines Vormaterials nach einem der Ansprüche 1 bis 4, dadurch gekennzeichnet, daß die auf dem Vorsprung (5) befindliche Beschichtung (6) zusammen mit der als Kontaktbereich (3) vorgesehenen Beschichtung durch einen gemeinsamen Walzvorgang auf den Kernbereich (2) aufgebracht wird.

8. Verfahren zur Herstellung eines Halbzeuges für elektrische Kontakte, bei dem auf ein Kontaktträger-Band (8), das im wesentlichen aus Kupfer besteht, ein mit Kontaktprofil versehenes Metallband (1) als Vormaterial gemäß Anspruch 1 mit seiner Bandunterseite (4) so aufgebracht wird, daß ein auf dieser Bandunterseite befindlicher Vorsprung (5) auf dem Kontaktträger-Band aufliegt und anschließend mittels eines Schmelzvorganges durch Widerstandserwärmung eine elektrische und mechanisch feste Verbindung zwischen dem Metallband (1) und dem Kontaktträger-Band (8) hergestellt wird, wozu zur Bildung der Silber-Kupfer-Legierung zwischen dem Metallband und dem Kontaktträger-Band der Silber-Anteil aus dem Metallband und der Kupfer-Anteil aus dem Kontaktträger-Band entnommen wird, dadurch gekennzeichnet, daß das Metallband auf das Kontaktträger-Band aufgebracht, die Beschichtung des Metallbandes mittels Widerstandserwärmung geschmolzen wird und die Beschichtung durch einen zwischen Metallband und Kontaktträgerband ausgeübten Druck von dem einzigen Vorsprung in dem Vorsprung benachbarte Rillen oder Vertiefungen (16, 17) abläuft und dort mit dem in die Rillen eindringenden Werkstoff des Kontaktträgerbandes eine Legierung bildet, die eine elektrisch leitende und mechanisch feste Verbindung sowohl mit dem Werkstoff des Metallbandes als auch mit dem Werkstoff des Kontaktträger-Bandes (8) eingeht, wobei die während der Widerstandserwärmung gebildete Legierung einen Schmelzpunkt aufweist, der dem des Eutektikums der Silber-Kupfer-Legierung entspricht oder sehr nahe liegt.

## Claims

1. Preform material for producing electrical contacts by connection to an electrically conductive contact support tape (8) consisting essentially of copper by means of resistance heating, wherein the preform material is designed as a metal tape (1) with contact region (3) which has a core region (2) of nickel or of a copper-nickel based alloy and on its tape underside (4), which is connectable to the contact support tape (8), has a coating (6) of a material consisting essentially of silver, wherein the melting point of the material of the coating is below the melting point of the metal tape (1), characterised in that the coating (6) is applied to a single string-like projection (5) of the tape underside (4, 4') of the metal tape (1, 1') at least in the region of its tip, wherein the ratio of the layer thickness of the applied material of the coating to the height measured from the trough base of the tape underside to the tip of the projection has a ratio in the range from 1:2 to 1:10.

2. Preform material according to claim 1, characterised in that the copper-nickel based alloy has a nickel portion in the range from 9 to 70 % by weight.

3. Preform material according to claim 1 or 2, characterised in that the copper-nickel based alloy has a tin portion in the range from 2 to 10 % by weight.

4. Process for producing a preform material according to one of claims 1 to 3, characterised in that the coating (6) is applied to the projection (5) of the metal tape (1) generated by rollers.

5. Process according to claim 4, characterised in that the coating is applied by galvanic deposition.

6. Process according to claim 4, characterised in that the coating is applied by vacuum coating.

7. Process for producing a preform material according to one of claims 1 to 4, characterised in that the coating (6) situated on the projection (5) is applied to the core region (2) together with the coating provided as contact region (3) by means of a common rolling step.

8. Process for producing a semi-finished product for electrical contacts, in which the tape underside (4) of a metal tape (1) provided with contact profile is applied as preform material according to claim 1 to a contact support tape (8) consisting essentially of copper, so that a projection (5) situated on this tape underside rests on the contact support tape and then an electrical and mechanically solid connection is produced between the metal tape (1) and the contact support tape (8) by means of a melting step due to resistance heating, for which purpose the silver portion is taken from the metal tape and the copper portion from the contact support tape to form the silver-copper alloy between the metal tape and the contact support tape, characterised in that the metal tape is applied to the contact support tape, the coating of the metal tape is melted by means of resistance heating and coating proceeds due to a pressure exerted between metal tape and contact support tape by the single projection in the channels or depressions (16, 17) next to the projection, and forms an alloy there with the material of the contact support tape trickling into the channels, which alloy enters an electrically conductive and mechanically solid connection both with the material of the metal tape and with the material of the contact support tape (8), wherein the alloy formed during resistance heating has a melting point which corresponds or lies very close to that of the eutectic of the silver-copper alloy.

## Revendications

1. Matière de base pour la fabrication de contacts électriques par connexion avec un ruban porte-contacts (8) conducteur de l'électricité et constitué essentiellement en cuivre, par échauffement résistif, la matière de base étant réalisée sous forme d'un ruban métallique (1) comportant une zone de contact (3) et présentant une zone de noyau (2) en nickel ou en un alliage à base de cuivre et de nickel et comprenant, sur sa face inférieure (4) susceptible d'être reliée au ruban porte-contacts (8), un revêtement (6) en un matériau constitué essentiellement en argent, le point de fusion du matériau du revêtement étant inférieur au point de fusion du ruban métallique (1), caractérisée en ce que le revêtement (6) est appliqué sur une saillie unique (5) en forme de structure linéaire de la face inférieure (4, 4') du ruban métallique (1, 1') au moins dans la zone de sa pointe, le rapport entre l'épaisseur de la couche du matériau appliqué du revêtement et la hauteur mesurée depuis le fond de la face inférieure du ruban jusqu'à la pointe de la saillie étant compris entre 1:2 et 1:10.

2. Matière de base selon la revendication 1, caractérisée en ce que l'alliage à base de cuivre et de nickel présente une teneur en nickel dans la plage de 9 à 70 % en poids.

3. Matière de base selon l'une ou l'autre des revendications 1 et 2, caractérisée en ce que l'alliage à base de cuivre et de nickel présente une teneur en étain dans la plage de 2 à 10 % en poids.

4. Procédé pour la production d'une matière de base selon l'une quelconque des revendications 1 à 3, caractérisé en ce que l'on applique le revêtement (6) sur la saillie (5) du ruban métallique, laquelle est réalisée par laminage.

5. Procédé selon la revendication 4, caractérisé en ce que l'on applique le revêtement par déposition galvanique.

6. Procédé selon la revendication 4, caractérisé en ce que l'on applique le revêtement par revêtement sous vide.

7. Procédé pour la production d'une matière de base selon l'une quelconque des revendications 1 à 4, caractérisé en ce que l'on applique le revêtement (6) situé sur la saillie (5) conjointement avec le revêtement prévu sur la zone de contact (3) par une opération de laminage commune sur la zone de noyau (2).

8. Procédé pour la production d'un produit semi-fini destiné à des contacts électriques, dans lequel on applique sur un ruban porte-contacts (8) constitué essentiellement en cuivre un ruban métallique (1) pourvu d'un profil de contact en tant que matière de base selon la revendication 1 par sa face inférieure (4) de telle sorte qu'une saillie (5) située sur cette face inférieure du ruban s'appuie sur le ruban porte-contacts, et on établit ensuite au moyen d'une opération de fusion par échauffement résistif une liaison électrique et mécanique ferme entre le ruban métallique (1) et le ruban porte-contacts (8), ce pourquoi on prélève la part d'argent depuis le ruban métallique et la part de cuivre depuis le ruban porte-contacts pour former un alliage argent/cuivre entre le ruban métallique et le ruban porte-contacts, caractérisé en ce que l'on applique le ruban métallique sur le ruban porte-contacts, on fait fondre le revêtement du ruban métallique par échauffement résistif et le revêtement s'écoule par pression exercée entre le ruban métallique et le ruban porte-contacts depuis la saillie unique jusque dans des rainures ou cavités (16, 17) voisines de la saillie et y forme un alliage avec le matériau du ruban porte-contacts pénétrant dans les rainures, ledit alliage établissant une liaison électrique et mécanique ferme aussi bien avec le matériau du ruban métallique qu'avec le matériau du ruban porte-contacts (8), l'alliage formé pendant l'échauffement résistif présentant un point de fusion qui correspond à ou qui est très proche de l'eutectique de l'alliage argent/cuivre.
